# EUROPÄISCHE PATENTSCHRIFT

(11) **EP 0 685 583 B1**
(45) Veröffentlichungstag und Bekanntmachung des Hinweises auf die Patenterteilung: **07.07.1999**
(21) Anmeldenummer: 95106420.3
(22) Anmeldetag: 28.04.1995
(51) Int. Cl.: D03D 15/00

(54) **Textiles Substrat für Sitzbezüge**
Textile substrate for seat upholsteries
Substrat textile pour revêtements de sièges

(30) Priorität: 30.05.1994 CH 167094
(43) Veröffentlichungstag der Anmeldung: 06.12.1995
(73) Patentinhaber: ROHNER TEXTIL AG, 9436 Balgach (CH)
(72) Erfinder: Kälin, Albin, CH-9443 Widnau (CH)
(74) Vertreter: EGLI-EUROPEAN PATENT ATTORNEYS

(56) Entgegenhaltungen:
- EP-A- 0 356 708
- EP-A- 0 455 848
- BE-A- 342 813

## Beschreibung

Es ist ein gattungsgemässes textiles Substrat bekannt (EP-A-0 356 708), bei welchem der Anteil an natürlichen Fasern, insbesonder Wolle und Ramie, zwischen 65 und 85 Gew.-% liegt. Derartige Substrate zeichnen sich durch hervorragende Fähigkeit zur Aufnahme und Ableitung von Wasserdampf und Wasser aus, wodurch sie sich besonders für Sitzbezüge, insbesondere Bezüge auf lange ohne Unterbrechung benützten Sitzgelegenheiten wie Auto- und Flugzeugsitzen, Rollstühlen, Bürostühlen etc. eignen, da durch die gute Feuchtigkeitsableitung von der Gewebeoberfläche verhindert wird, dass sich der Sitzbezug feucht anfühlt und der Sitzkomfort leidet.

Aus der EP-A-0 455 848 sind gattungsgemässe textile Substrate bekannt, bei welchen der Anteil synthetischer Fasern zwischen 45 und 65 Gew.-% liegt und die insbesondere mindestens 40 Gew.-% Wolle und mindestens 5 Gew.-% Ramie enthalten. Im übrigen enthalten sie mindestens 35 Gew.-% natürlicher Fasern, im Normalfall mehr, wodurch sie einer heute sehr aktuellen Anforderung, nämlich der nach guten farblichen Gestaltungsmöglichkeiten, noch besser entgegenkommen.

Andererseits ergibt sich aus einem hohen Anteil an synthetischen Fasern normalerweise die Konsequenz, dass entsprechende Substrate schlecht entsorgbar sind und aus diesem Grund den zunehmenden Anforderungen an Umweltverträglichkeit nicht in idealer Weise entsprechen.

Es schien auch äusserst zweifelhaft, ob ein weitgehender oder sogar totaler Verzicht auf synthetische Fasern nicht die gestalterischen Möglichkeiten des Stoffdesigners zu stark einschränken und vor allem die hervorragenden Eigenschaften bekannter gattungsgemässer Textilien bezüglich Wasseraufnahme und -ableitung beinträchtigen würde. Das erste Problem ist weniger gravierend und kann durch entsprechend angepasste, naturnahere Farbgebung umgangen werden. Für den Flüssigkeitstransport erschien es jedoch nach den bisherigen Resultaten unabdingbar, einen verhältnismässig hohen Anteil - mindestens 15 Gew.-% - synthetischer Fasern, vorzugsweise Polyester, vorzusehen, da deren hydrophobe Eigenschaften für den Flüssigkeitstransport über längere Strecken eine notwendige Bedingung darzustellen schienen.

Ueberraschenderweise hat es sich jedoch gezeigt, dass die gleiche Funktion durch die Ramiefaser wahrgenommen wird, wenn sie in ausreichender Konzentration - mindestens 15 Gew.-% - im Substrat vorliegt. Dies war aufgrund ihrer chemischen Zusammensetzung - degummierte Ramie besteht im wesentlichen aus Zellulose - nicht zu erwarten gewesen. Zwar hatte sich erwiesen, dass Ramie eine Rolle bei der Uebertragung von Wasser von Wolle zu synthetischer Faser wie Polyester spielt, dies wäre aber auch mit mässig hydrophilen Eigenschaften der Faseroberfläche zu erklären gewesen, die keine Grundlage für Wassertransport über längere Strecken abgeben.

Dass Ramie Wasser auch über längere Strecken zu transportieren in der Lage ist, dürfte auf den erst vor kurzem bekannt gewordenen Umstand zurückzuführen sein, dass die Ramiefasern hohl sind. Sie bilden Röhren, die im Inneren mit einer Längsrillung versehen sind. Dies begründet eine starke Kapillarwirkung, die, so scheint es, für den Langstreckentransport von Wasser verantwortlich ist.

In jedem Falle bildet die Entdeckung der Fähigkeit der Ramiefaser, Wasser über lange Strecken abzuführen, die Grundlage für eine überraschend einfache Lösung der Aufgabe, ein textiles Substrat für Sitzbezüge zur Verfügung zu stellen, das nicht nur äusserst komfortabel ist, indem es sich auch bei langdauernder ununterbrochener Benutzung unter schwierigen Bedingungen wie hohen Temperaturen und hoher Luftfeuchtigkeit stets trocken anfühlt, sondern auch die Umwelt sehr wenig belastet, insbesondere gut entsorgbar ist und unter geeigneten Bedingungen mit höchstens geringen entsorgungsbedürftigen Rückständen verrottet. Erfindungsgemässe Substrate können im allgemeinen regelrecht kompostiert werden, indem sie zerkleinert und anschliessend aufgehäuft und bei ausreichender Feuchtigkeit und Temperatur gelagert werden.

Das textile Substrat kann im übrigen auf verschiedene Weise, als Gewebe oder Gewirk oder Gestrick, insbesondere auch als Raschel oder Malimo ausgebildet sein. Solche Ausführungen sind in den Figuren schematisch dargestellt. Und zwar zeigen, wobei die Schussrichtung jeweils horizontal verläuft,
- Fig. 1: ein Gewebe,
- Fig. 2: eine Schussraschel und
- Fig. 3: Malimo.

Das erfindungsgemässe Substrat besteht aus mindestens 40 Gew.-% Wolle und mindestens 15 Gew.-% degummierter Ramie, wobei die Summe der Anteile von Wolle und Ramie mehr als 85 Gew.-% ausmacht. Im übrigen besteht es vorzugsweise ausschliesslich aus Stoffen, die verrotten, so dass es ohne Einschränkung kompostierbar ist. Auch unter diesen Bedingungen kann es im Hinblick auf verschiedenste Anforderungen ausgerüstet werden. Z. B. kann es zur Verhinderung statischer Aufladung Metallfasern oder Draht, weniger als 5 Gew.-%, enthalten. Werden sie entsprechend ausgewählt, so oxidieren sie unter geeigneten Bedingungen und verrotten so zusammen mit den übrigen Bestandteilen. Auch die Verwendung von Elastic-Fasern ist durchaus möglich, da deren Anteil, wenn sie nicht verrotten wie z. B. Lycra® (eingetragenes Warenzeichen der Firma Du Pont de Nemours), sehr tief - auf weniger als 5 Gew.-% - gehalten werden oder sonst verrottendes Material wie Naturkautschuk verwendet werden kann. Elastic-Fasern können z. B. in das Substrat eingearbeitet sein, indem einzelne Fäden ganz aus derartigem Material bestehen oder ein im wesentlichen aus Ramie bestehendes Garn, etwa im Schuss eines Gewebes, mit Elastic-Fasern umzwirnt ist.

Obwohl synthetische Fasern wie Polyester, Polypropylen, Polyamid, Polyacryl oder Aramid in geringen Anteilen nicht sonderlich störend sind, wird im Interesse uneingeschränkter Kompostierbarkeit vorzugsweise auf sie verzichtet, so dass alle verwendeten Fasern - von eventueller Beimischung von Metallfasern abgesehen - tierischer oder pflanzlicher Herkunft sind. Neben Wolle und Ramie, die immer vorhanden sind, eignen sich z. B. Baumwolle, Leinen, Zellwolle und Hanf.

Sehr günstig ist es, wenn das Substrat ein Mischgarn mit Wolle und Ramie enthält, vorzugsweise eines, das aus ca. 80 Gew.-% Wolle und 20 Gew.-% Ramie besteht. Handelt es sich um ein Gewebe, so kann etwa die Kette oder der Schuss aus einem derartigen Mischgarn bestehen, der Schuss bzw. die Kette hingegen aus anderem Material, z. B. aus reiner Ramie. Bei solchen und anderen Substraten hat es sich als möglich und sogar günstig erwiesen, ausschliesslich Wolle und Ramie zu verwenden und auf andere Beimischungen ganz zu verzichten, wenn sie nicht wegen besonderer Anforderungen nötig sind.

So zeigt Figur 1 ein erfindungsgemässes Gewebe, dessen Kette aus einem Mischgarn 1 mit 80 Gew.-% Wolle und 20 Gew.-% Ramie gebildet ist, während der Schuss aus Ramiefäden 2 besteht. Geeignete Ramie-Fasern werden z. B. unter dem Namen Firon® von der Firma Fischer Dottikon AG, CH-5606 Dottikon vertrieben. Insgesamt ergibt dies einen Anteil an Wolle von 52 Gew.-% und an Ramie von 48 Gew.-%. Natürlich sind auch andere Zusammensetzungen möglich wie weiter oben beschrieben.

Bei einer Messung der Steighöhe zeigte das beschriebene Gewebe Werte, wie sie für ein gut wasserableitendes Substrat typisch sind, nämlich:

| | Kette | Schuss |
|---|---|---|
| nach 1 Stunde | ∼ 15 cm | ∼ 15 cm |
| nach 3 Stunden | > 25 cm | > 25 cm |

Figuren 2 und 3 zeigen weitere typische Substrate, Figur 2 Schussraschel und Figur 3 Malimo, die gleichfalls in einer der oben beschriebenen Weisen zusammengesetzt sein können.

## Patentansprüche

1. Textiles Substrat für Sitzbezüge, welches mindestens 40 Gew.-% Wolle und mindestens 15 Gew.-% Ramie enthält, **dadurch gekennzeichnet, dass** die Summe der Anteile an Wolle und Ramie mehr als 85 Gew.-% beträgt.

2. Textiles Substrat nach Anspruch 1, **dadurch gekennzeichnet, dass** es 40 bis 85 Gew.-% Wolle und 15 bis 60 Gew.-% Ramie enthält.

3. Textiles Substrat nach Anspruch 1 oder 2, **dadurch gekennzeichnet, dass** es weniger als 5 Gew.-% Elastic-Fasern enthält.

4. Textiles Substrat nach einem der Ansprüche 1 bis 3, **dadurch gekennzeichnet, dass** es weniger als 5 Gew.-% Metall enthält.

5. Textiles Substrat nach einem der Ansprüche 1 bis 4, **dadurch gekennzeichnet, dass** es Polyester enthält.

6. Textiles Substrat nach einem der Ansprüche 1 bis 4, **dadurch gekennzeichnet, dass** seine organischen Bestandteile ausschliesslich Stoffe tierischer oder pflanzlicher Herkunft sind.

7. Textiles Substrat nach einem der Ansprüche 1 oder 2, **dadurch gekennzeichnet, dass** es ausschliesslich aus Wolle und Ramie besteht.

8. Textiles Substrat nach einem der Ansprüche 1 bis 7, **dadurch gekennzeichnet, dass** es ein Wolle und Ramie enthaltendes Mischgarn enthält.

9. Textiles Substrat nach Anspruch 8, **dadurch gekennzeichnet, dass** das Mischgarn aus 80 Gew.-% Wolle und 20 Gew.-% Ramie besteht.

10. Textiles Substrat nach Anspruch 8 oder 9, **dadurch gekennzeichnet, dass** es sich um ein Gewebe handelt, dessen Kette oder Schuss aus dem Wolle und Ramie enthaltenden Mischgarn besteht.

11. Textiles Substrat nach Anspruch 10, **dadurch gekennzeichnet, dass** dessen Schuss bzw. Kette aus Ramie besteht.

12. Textiles Substrat nach einem der Ansprüche 1 bis 11, **dadurch gekennzeichnet, dass** es ausschliesslich aus Materialien besteht, die unter Umweltbedingungen bei genügend hoher Feuchtigkeit und Temperatur verrotten.

## Claims

1. Textile substrate for seat covers which contains at least 40% by weight of wool and at least 15% by weight of ramie, characterized in that the sum of the proportions of wool and ramie is more than 85% by weight.

2. Textile substrate according to Claim 1, characterized in that it contains 40 to 85% by weight of wool and 15 to 60% by weight of ramie.

3. Textile substrate according to Claim 1 or 2, characterized in that it contains less than 5% by weight of elastic fibres.

4. Textile substrate according to any one of Claims 1 to 3, characterized in that it contains less than 5% by weight of metal.

5. Textile substrate according to any one of Claims 1 to 4, characterized in that it contains polyester.

6. Textile substrate according to any one of Claims 1 to 4, characterized in that its organic constituents are exclusively substances of animal or vegetable origin.

7. Textile substrate according to either of Claims 1 or 2, characterized in that it consists exclusively of wool and ramie.

8. Textile substrate according to any one of Claims 1 to 7, characterized in that it contains a blend yarn containing wool and ramie.

9. Textile substrate according to Claim 8, characterized in that the blend yarn consists of 80% by weight of wool and 20% by weight of ramie.

10. Textile substrate according to Claim 8 or 9, characterized in that it is a woven fabric whose warp or weft consists of the blend yarn containing wool and ramie.

11. Textile substrate according to Claim 10, characterized in that its weft or warp consists of ramie.

12. Textile substrate according to any one of Claims 1 to 11, characterized in that it consists exclusively of materials which rot under environmental conditions at sufficiently high moisture and temperature.

## Revendications

1. Substrat textile pour des revêtements de sièges, qui contient de la laine à concurrence d'au moins 40% en poids et des fibres de ramie à concurrence d'au moins 15% en poids, caractérisé en ce que la somme des fractions de laine et de fibres de ramie est supérieure à 85% en poids.

2. Substrat textile selon la revendication 1, caractérisé en ce qu'il contient de la laine à concurrence de 40 à 85% en poids et des fibres de ramie à concurrence de 15 à 60% en poids.

3. Substrat textile selon la revendication 1 ou 2, caractérisé en ce qu'il contient des fibres élastiques à concurrence de moins de 5% en poids.

4. Substrat textile selon l'une quelconque des revendications 1 à 3, caractérisé en ce qu'il contient du métal à concurrence de moins de 5% en poids.

5. Substrat textile selon l'une quelconque des revendications 1 à 4, caractérisé en ce qu'il contient du polyester.

6. Substrat textile selon l'une quelconque des revendications 1 à 4, caractérisé en ce que ses composants organiques sont exclusivement des substances d'origine animale ou d'origine végétale.

7. Substrat textile selon la revendication 1 ou 2, caractérisé en ce qu'il est constitué exclusivement de laine et de fibres de ramie.

8. Substrat textile selon l'une quelconque des revendications 1 à 7, caractérisé en ce qu'il contient un fil mixte contenant de la laine et des fibres de ramie.

9. Substrat textile selon la revendication 8, caractérisé en ce que le fil mixte est constitué par de la laine à concurrence de 80% en poids et par des fibres de ramie à concurrence de 20% en poids.

10. Substrat textile selon la revendication 8 ou 9, caractérisé en ce qu'il s'agit d'un tissu dont la chaîne ou la trame est constituée par le fil mixte contenant de la laine et des fibres de ramie.

11. Substrat textile selon la revendication 10, caractérisé en ce que sa trame, respectivement sa chaîne est constituée par des fibres de ramie.

12. Substrat textile selon l'une quelconque des revendications 1 à 11, caractérisé en ce qu'il est constitué exclusivement par des matières qui entrent en putréfaction dans des conditions environnantes sous une humidité et à une température suffisamment élevées.
